# FASCICULE DE BREVET EUROPEEN

(11) **EP 0 752 708 B1**
(45) Date de publication et mention de la délivrance du brevet: **29.12.1999**
(21) Numéro de dépôt: 96401492.2
(22) Date de dépôt: 05.07.1996
(51) Int. Cl.: G21F 9/34, G21F 5/005, C09K 17/00, B28B 3/00

(54) **Matériau de colmatage et son procédé de fabrication**
Verstopfungsmaterial und sein Herstellungsverfahren
Clogging material and process for manufacturing the same

(30) Priorité: 07.07.1995 FR 9508240
(43) Date de publication de la demande: 08.01.1997
(73) Titulaire: COMMISSARIAT A L'ENERGIE ATOMIQUE, 75015 Paris Cédex 15 (FR)
(72) Inventeur: Dardaine, Michel, 91390 Morsang sur Orge (FR)
(74) Mandataire: Poulin, Gérard

(56) Documents cités:
- EP-A- 0 407 785
- EP-A- 0 568 430
- US-A- 4 950 426

## Description

### Domaine technique

L'invention concerne principalement un matériau de colmatage, obtenu à partir de poudre d'argile compactée, de la famille des smectites.

Un tel matériau de colmatage peut notamment être utilisé sur un site de stockage de déchets radioactifs, afin de remplir les vides résiduels existant entre les conteneurs remplis de déchets et les parois des puits ou galeries dans lesquels ces derniers sont stockés, et afin de reboucher les galeries d'accès.

L'invention a également pour objet un procédé de fabrication d'un tel matériau de colmatage.

### Etat de la technique

Dans le cadre des projets de stockage de déchets radioactifs de haute et très haute activité en formation géologique profonde, il est envisagé de reboucher partiellement ou totalement les emplacements de stockage des conteneurs dans lesquels sont placés les déchets, ainsi que les galeries permettant d'accéder à ces emplacements. Ce rebouchage permettrait notamment de minimiser les circulations d'eaux souterraines au voisinage immédiat des conteneurs. On ralentirait ainsi le transfert des radionucléides libérés au cours du temps, du fait d'une désagrégation ou d'une destruction partielle des conteneurs, vers le milieu d'accueil.

La quasi totalité des matériaux de remplissage envisagés pour remplir cette fonction fait appel aux argiles gonflantes de la famille des smectites, qui peuvent développer des pressions de gonflement de plusieurs dizaines de MPa, selon leur densité et leur degré de saturation. Quelle que soit la nature du matériau de remplissage envisagé, la maîtrise des techniques de mise en place de ce matériau doit également être parfaite, afin qu'il puisse remplir parfaitement sa fonction.

L'article de R. PUSCH et al. intitulé "Bentonite-based buffer substances for isolating radioactive waste products at great depths in rock", présenté à OTANIEMI en Finlande au cours d'un congrès organisé par l'IAEA en juin 1979, pages 487 à 503, envisage de fabriquer par compactage à très haute pression des pièces de densité supérieur à 2,00 et de les mettre en place in situ, soit par empilement direct, soit par des dispositifs appropriés de manutention. Toutefois, l'article ne décrit ni la technique de densification utilisée, ni le procédé de mise en place.

Une autre technique de mise en place des matériaux de remplissage consiste à introduire directement le matériau à l'état pulvérulent, mais sous une forme suffisamment densifiée pour qu'il puisse remplir sa fonction. Cette technique est décrite notamment dans le document EP-A-0 568 430 correspondant à FR-A-2 690 456. Elle permet d'envisager des densités sur site relativement élevées. Toutefois, le matériau comprend entre 30 et 60 % de poudre d'argile, ce qui crée beaucoup de poussières lors de la mise en place.

### Exposé de l'invention

L'invention a principalement pour objet un matériau de remplissage conçu pour être mis en place selon la technique décrite dans le document EP-A-0 568 430, mais dont la répartition granulométrique est optimisée, de façon telle que les performances du matériau soient sensiblement améliorées par rapport à celles des matériaux de remplissage connus et que la quantité de poudre d'argile génératrice de poussières soit réduite.

L'invention a aussi pour objet un procédé de fabrication d'un tel matériau de colmatage.

Selon l'invention, le premier objet est atteint au moyen d'un matériau de remplissage ou de colmatage formé de poudre d'argile compactée sous forme de granulés obtenus à partir d'agrégats, caractérisé par le fait qu'il comprend un mélange de granulés de dimension maximale au plus égale à environ 10 mm et d'agrégats de plus grandes dimensions, les agrégats étant de géométrie tridimensionnelle définie et délimités par des surfaces lisses. Les agrégats sont formés de poudre d'argile compactée quelconque ou de la famille des smectites.

Les agrégats, que l'on appellera par la suite "berlingots", pour des raisons d'analogie de forme et de taille, sont délimités dans toutes les directions par des surfaces lisses qui leur donnent une géométrie tridimensionnelle bien définie.

Dans une forme de réalisation préférentielle de l'invention, ces agrégats sont tous identiques et ils ont un volume unitaire d'environ 5 cm³.

Chacun des agrégats peut notamment avoir deux faces bombées réunies l'une à l'autre selon quatre arêtes formant un rectangle qui présente une longueur d'environ 25 mm, l'épaisseur maximale entre les faces bombées étant d'environ 15 mm.

Dans la forme de réalisation préférentielle de l'invention, les granulés comprennent un premier lot formé de granulés de dimension maximale inférieure à 3 mm, un deuxième lot formé de granulés de dimension maximale comprise entre 3 mm et 6 mm, et un troisième lot formé de granulés de dimension maximale comprise entre 6 mm et environ 10 mm.

Avantageusement, les premiers, deuxièmes et troisièmes lots de granulés constituent respectivement entre environ 13 % et environ 41 %, entre 0 % et environ 17 % et entre 0 % et environ 11 % en poids de granulés.

Par ailleurs, le mélange comprend de préférence entre environ 30 % et environ 70 % en poids d'agrégats.

Par ailleurs, l'invention concerne également un procédé de fabrication d'un matériau de colmatage, caractérisé par le fait qu'il comprend les étapes suivantes :
- compactage d'une poudre d'argile, sous la forme d'agrégats de géométrie tridimensionnelle définie et délimités par des surfaces lisses
- concassage d'une première partie des agrégats, sous la forme de granulés dont la dimension maximale est au plus égale à environ 10 mm ; et
- mélange des granulés et d'une deuxième partie, non concassée, des agrégats.

Dans la forme de réalisation préférentielle de l'invention, on effectue le compactage de la poudre d'argile sous la forme d'agrégats dans une machine à roues tangentielles équipées de frettes.

### Brève description des dessins

On décrira à présent, à titre d'exemple non limitatif, une forme de réalisation préférentielle de l'invention, en se référant au dessin annexé, dans lequel la figure unique illustre de façon schématique les différentes étapes du procédé de fabrication d'un matériau de colmatage conforme à l'invention.

### Exposé détaillé d'un mode de réalisation

Le matériau de colmatage conforme à l'invention est obtenu à partir d'argile gonflante naturelle, de la famille des smectites. Dans le cas particulier d'un site de stockage argileux, on peut être amené à réutiliser une partie des remblais provenant du creusement des galeries d'accès et des emplacements de stockage comme matériau de colmatage de moindre performance hydraulique mais plus économique et la fabrication du matériau peut être envisagée sur ce site.

Comme l'illustre la figure, une première étape du procédé de fabrication du matériau de colmatage consiste à compacter de la poudre d'argile quelconque ou smectitique, désignée par la référence 10, dans une machine 12 de compactage à roues tangentielles équipées de frettes. Cette machine permet de compacter la poudre d'argile 10 sous la forme d'agrégats ou berlingots 15. Les berlingots 15 sont tous identiques et présentent une géométrie tridimensionnelle définie, c'est-à-dire qu'ils sont délimités dans toutes les directions par des surfaces lisses qui leur confèrent une géométrie et des dimensions parfaitement définies.

Dans la forme de réalisation décrite, cette géométrie se caractérise par deux faces bombées réunies l'une à l'autre selon quatre arêtes disposées dans un même plan. Ces quatre arêtes forment approximativement un rectangle dont la longueur et la largeur sont très proches. Ainsi, ce rectangle présente par exemple une longueur d'environ 25 mm et une largeur d'environ 24 mm. De plus les berlingots 15 présentent entre leurs faces bombées une épaisseur maximale d'environ 15 mm et leur volume unitaire est égal à environ 5 cm³.

Il est à noter que cette géométrie et ces dimensions des berlingots 15 ne sont données qu'à titre illustratif, des berlingots de formes et de dimensions sensiblement différentes pouvant être fabriqués sans sortir du cadre de l'invention.

La machine 12 utilisée pour assurer le compactage de la poudre d'argile 10 est une machine de compactage à roues tangentielles équipées de frettes. Des machines de ce type sont bien connues et utilisées couramment pour former des agrégats de différentes dimensions, en forme de berlingots ou de boulets, à partir de matériaux en poudre tels que du charbon, des minerais, des produits chimiques ou pharmaceutiques, etc.. Une telle machine comprend essentiellement deux roues tangentielles 14, à axes horizontaux, entraînées simultanément en rotation dans le sens des flèches F1 sur la figure. Chacune des roues tangentielles 14 est équipée sur sa périphérie d'une frette munie de cavités 16 dont la forme est complémentaire de celle des surfaces bombées des berlingots 15 à fabriquer. Lorsque les roues tangentielles 14 tournent à la même vitesse dans le sens des flèches F1, les cavités 16 des deux roues se trouvent automatiquement en face les unes des autres.

La poudre d'argile 10 est introduite et tassée entre les frettes des roues tangentielles 14 par une trémie 18 dans laquelle est placée une vis d'Archimède 20. La poudre d'argile, tassée ou densifiée par la vis d'Archimède 20, est agglomérée par les frettes qui équipent les roues tangentielles 14, de façon à former les berlingots 15.

Il est à noter que l'introduction de la poudre d'argile 10 dans la trémie 18 de la machine 12 à roues tangentielles équipées de frettes peut être précédée d'une opération de séchage de cette poudre, si son état le justifie. Cette étape de séchage, illustrée schématiquement par le rectangle 22 sur la figure, permet de déshydrater la poudre d'argile, par exemple en la portant pendant quelques heures à une température d'environ 80°C jusqu'à ce que la teneur en eau atteigne une valeur résiduelle restant suffisamment élevée pour garantir l'efficacité du compactage. Selon la nature de l'argile, la teneur résiduelle en eau peut être d'environ 2 à 5 %.

Une fraction, correspondant par exemple à environ 50 % en poids des berlingots 15 obtenus à la sortie de la machine 12 à roues tangentielles équipées de frettes est gardée telle quelle, en vue d'être incorporée ultérieurement au mélange formant le matériau de colmatage, comme l'illustre la flèche 24 sur la figure.

Comme l'illustre la flèche 26, la fraction restante des berlingots 15 est ensuite introduite dans une machine de concassage 28. L'opération de concassage effectuée dans la machine 28 permet d'obtenir des granulés 29 dont les dimensions maximales sont au plus égales à environ 10 mm. Dans l'exemple décrit, cette opération de concassage concerne une fraction des berlingots 15 correspondant à environ 50 % en poids de ces berlingots.

A la différence des berlingots 15, qui présentent tous la même forme et les mêmes dimensions, les granulés 29 obtenus à la sortie de la machine 28 présentent des formes et des dimensions variables, qui s'échelonnent pratiquement en continu de telle sorte que leurs dimensions maximales soient comprises entre 0 et environ 10 mm. Il est à noter que ces dimensions maximales sont, dans tous les cas, sensiblement inférieures aux dimensions des berlingots 15.

La machine 28 utilisée pour concasser les berlingots 15 peut être constituée par toute machine de concassage appropriée. Dans la forme de réalisation représentée, cette machine 28 est un broyeur à marteau, dans lequel plusieurs marteaux 30 sont entraînés simultanément en rotation par une roue 32. Les marteaux 30 comme la roue 32 sont logés dans une chambre de concassage 34 délimitée par des parois 36 formant enclumes.

Les berlingots 15, introduits dans la chambre 34 par une trémie 38, sont projetés contre les parois 36 par les marteaux 30. Un concassage des berlingots 15 est ainsi réalisé. Les granulés obtenus par ce concassage sortent de l'enceinte 34 par gravité, au travers d'une grille 40. Cette grille 40 empêche la sortie des granulés dont les dimensions maximales excèdent environ 10 mm. Ainsi, on est certain que la dimension maximale des granulés 29 obtenus à la sortie de la machine 28 est comprise entre 0 et environ 10 mm.

Les granulés 29 obtenus à la sortie de la machine 28 sont ensuite tamisés, comme on l'a illustré par la référence 42 sur la figure, de façon à être répartis en trois lots différents, selon leur granulométrie.

Le premier lot est formé de granulés 29a dont les dimensions maximales sont inférieures à 3 mm. Le deuxième lot est formé de granulés 29b dont les dimensions maximales sont comprises entre 3 mm et 6 mm. Enfin, le troisième lot est formé de granulés 29c dont les dimensions maximales sont comprises entre 6 mm et environ 10 mm.

A ce stade, le matériau de colmatage selon l'invention peut être obtenu directement en mélangeant selon des proportions définies des berlingots 15 non concassés avec des granulés 29a, 29b et 29c extraits de chacun des trois lots obtenus après tamisage des granulés 29. Ainsi, on utilisera par exemple pour former le matériau de colmatage 44 un mélange composé d'environ 20 % en poids de granulés 29a du premier lot, d'environ 10 % en poids de granulés 29b du deuxième lot, d'environ 20 % en poids de granulés 29c du troisième lot et d'environ 50 % en poids de berlingots 15 non concassés.

Des essais de fabrication du matériau de colmatage 44 ont été effectués selon le procédé qui vient d'être décrit, à partir de deux types de poudre d'argile 10. Ces deux types de poudre d'argile correspondent à une marne argileuse et à une argile gonflante classées respectivement A2 et A4 dans la classification des sols fins du guide technique du Laboratoire Central des Ponts et Chaussées (LCPC), intitulé "Réalisation des remblais et couches de forme" (1992).

La marne argileuse classée A2 est une marne à hydrobies extraite dans une mine des Mines de Potasse d'Alsace (MDPA). Elle est représentative d'une argile de site.

L'argile gonflante classée A4 est une smectite calcique (FoCa7) extraite dans le Bassin Parisien. Elle est commercialisée par la Société Française des Bentonites et Dérivés. Ses performances hydromécaniques sont bien connues.

Dix tonnes de berlingots 15 ont été fabriquées avec chacun des matériaux A2 et A4. A chaque fois, cinq tonnes des berlingots obtenus ont été concassées et tamisées pour obtenir deux tonnes de granulés de dimensions maximales inférieures à 3 mm, une tonne de granulés de dimensions maximales comprises entre 3 mm et 6 mm et deux tonnes de granulés de dimensions maximales comprises entre 6 mm et 10 mm. Les formes et les dimensions des berlingots 15 obtenus après compactage sont celles qui ont été décrites précédemment à titre d'exemple. Les caractéristiques de chacun des deux matériaux à l'état naturel et sous forme de berlingots sont donnés dans le tableau 1.

| Matériau | Densité de grain | Densité apparente Berlingot | Teneur en eau | Densité sèche Berlingot |
|---|---|---|---|---|
| A2 | 2,80 | 2,28 | 5 % | 2,18 |
| A4 | 2,70 | 2,16 | 10 % | 1,96 |

Des essais ont également été effectués sur chacun des matériaux A2 et A4, afin de déterminer leur coefficient de fragmentabilité FR, qui caractérise le comportement évolutif des matériaux pulvérulents sous l'effet de manipulations et de sollicitations de mise en oeuvre. Ce coefficient de fragmentabilité est donné par l'expression :$\text{FR = D10 (i)/D10 (f),}$ où :
- D10(i) représente le diamètre de tamis correspondant à 10 % de tamisats, dans l'état initial du matériau ; et
- D10(f) représente le diamètre de tamis correspondant à 10 de tamisats à la fin de l'essai.

L'essai proprement dit consiste à soumettre un échantillon de granulométrie comprise entre 10 mm et 20 mm à un pilonnage conventionnel c'est-à-dire à l'application de 100 coups de dame Proctor normal (poids de la dame : 2,496 kg ; hauteur de la chute : 30,5 cm), correspondant sensiblement au double de l'énergie Proctor normal (0,59 kg/dm³). On considère habituellement que lorsque le coefficient de fragmentabilité FR est inférieur à 7, le matériau est peu fragmentable.

Dans le cas du matériau A2, l'essai de fragmentabilité a révélé un caractère extrêmement fragmentable, que ce matériau se présente sous la forme de fractions fines ou en berlingots.

En revanche, le matériau A4 a révélé une fragmentabilité sensiblement plus faible (FR au plus égal à environ 5).

Afin de mettre en évidence l'influence bénéfique de la présence de berlingots dans le mélange pour l'obtention de matériaux de colmatage présentant une densité sèche accrue par rapport aux matériaux formés uniquement de granulés, les caractéristiques de compactage ont été déterminées expérimentalement sur deux types de mélanges.

Les mélanges du premier type, dits "mélanges recomposés continus [0-10 mm]" étaient formés uniquement de granulés tels que les granulés 29a, 29b et 29c obtenus par concassage des berlingots 15, puis tamisage des granulés obtenus en trois lots.

Les mélanges du deuxième type, dits "mélanges recomposés discontinus [0-25 mm]", étaient formés des mélanges précédents, auxquels étaient ajoutés des berlingots.

Sur chacun des mélanges ainsi réalisés, les caractéristiques de compactage ont été déterminées expérimentalement par deux essais normalisés.

Le premier essai, dit de "VibroCompression à Paramètres Contrôlés" (VCPC) est un essai de compactage dans lequel l'échantillon est soumis à la fois à une compression uniaxiale et à une vibration transversale. Cet essai est représentatif des moyens industriels habituellement utilisés pour mettre en place les matériaux granulaires par couches horizontales tels que le rouleau vibrant et la plaque vibrante.

Le deuxième essai normalisé effectué sur chacun des mélanges utilise une Presse à Cisaillement Giratoire (PCG) . Dans cet essai, l'échantillon est soumis simultanément à une compression uniaxiale et à un cisaillement. Pour cela, le matériau est placé dans une éprouvette qui décrit un cône de révolution dont le sommet est centré sur la base inférieure de l'éprouvette. Cet essai est représentatif des moyens de mise en place industriels en couches horizontales tel que le compacteur à pneus "isopactor".

Les résultats des essais VCPC sont donnés dans le tableau 2 dans le cas des mélanges recomposés continus et dans le tableau 3 dans le cas des mélanges recomposés discontinus. Les granulés obtenus à partir des matériaux A2 et A4 y sont désignés respectivement par les symboles AG2 et AG4.

**TABLEAU 2**

| **Mélanges AG2** | | | | | | | |
|---|---|---|---|---|---|---|---|
| Référence Mélange | Composition % | | | | Densité humide | Teneur en eau W% mesurée | Densité sèche VCPC |
| | granulés | | | agrégats | | | |
| | 0/3 mm | 3/6 mm | 6/10 mm | B15/25 mm | | | |
| AG21 | 15 | 25 | 60 | 0 | 1,88 | 4,0 | 1,81 |
| AG22 | 40 | 30 | 30 | 0 | 2,01 | 3,8 | 1,93 |
| AG23 | 65 | 20 | 15 | 0 | 2,04 | 3,8 | 1,97 |
| AG24 | 45 | 55 | 0 | 0 | 1,93 | 3,8 | 1,86 |

| **Mélanges AG4** | | | | | | | |
|---|---|---|---|---|---|---|---|
| AG41 | 15 | 25 | 60 | 0 | 1,68 | 10,8 | 1,52 |
| AG42 | 40 | 30 | 30 | 0 | 1,75 | 9,6 | 1,60 |
| AG43 | 65 | 20 | 15 | 0 | 1,75 | 8,9 | 1,61 |
| AG44 | 45 | 55 | 0 | 0 | 1,75 | 8,9 | 1,61 |

**TABLEAU 3**

| **Mélanges Granulés AG2** | | | | | | | | |
|---|---|---|---|---|---|---|---|---|
| Référence mélange | Granulés | | | | Agrégats | Densité humide | Teneur en eau W(%) | Densité sèche VCPC |
| | 0/10mm AG23 | 0/6mm AG24 | 3/6mm | 0/3mm | B15/25 mm | | | |
| | % | % | % | % | % | | | |
| M21 | 70 | | | | 30 | 1,83 | 4,1 | 1,75 |
| M22 | 50 | | | | 50 | 2,10 | 4,3 | 2,01 |
| M23 | 30 | | | | 70 | 2,09 | 4,5 | 2,00 |
| M24 | | 50 | | | 50 | 2,06 | 4,3 | 1,98 |
| F22 | | | | 50 | 50 | 2,05 | 4,3 | 1,96 |
| F23 | | | 50 | | 50 | 1,96 | 4,3 | 1,88 |
| B15/25 mm | | | | | 100 | 1,55 | 4,4 | 1,48 |

| **Mélanges AG4** | | | | | | | | |
|---|---|---|---|---|---|---|---|---|
| | AG43 | AG44 | | | | | | |
| M41 | 70 | | | | 30 | 1,84 | 8,7 | 1,69 |
| M42 | 50 | | | | 50 | 1,87 | 8,8 | 1,73 |
| M43 | 30 | | | | 70 | 1,89 | 9,4 | 1,73 |
| M44 | | 30 | | | 70 | 1,89 | 9,3 | 1,73 |
| F42 | | | | 30 | 70 | 1,90 | 9,3 | 1,73 |
| F43 | | | 30 | | 70 | 1,68 | 10,4 | 1,52 |
| B15/25 mm | | | | | 100 | 1,35 | 10,4 | 1,52 |

Dans le cas des mélanges M22 et M43, qui correspondent à deux mélanges de densités élevées obtenus respectivement à partir des matériaux A2 et A4, l'influence de la fréquence de vibration transversale appliquée sur l'échantillon lors de l'essai VCPC a été étudiée, ainsi que l'influence de la teneur en eau. Les résultats sont donnés respectivement dans le tableau 4 et dans le tableau 5.

**TABLEAU 4**

| **Mélange** | **Fréquence (Hz)** | **Densité humide** | **Teneur en eau W %** | **Densité sèche** |
|---|---|---|---|---|
| AG2 M22 | 50 | 1,91 | 4,4 | 1,83 |
| | 80 | 2,06 | 4,5 | 1,97 |
| | 100 | 2,09 | 4,5 | 2,00 |
| AG4 M43 | 50 | 1,60 | 9,9 | 1,46 |
| | 80 | 1,85 | 10,0 | 1,68 |
| | 100 | 1,89 | 9,4 | 1,73 |

**TABLEAU 5**

| **Mélange** | **Procédé d'humidification** | **Compactage** | **Densité humide** | **Teneur en eau W %** | **Densité sèche** |
|---|---|---|---|---|---|
| AG2 | Pulvérisation de l'eau | immédiat | 1,91 | 10,2 | 1,74 |
| | | | | | |
| | Pulvérisation de l'eau | après 2 h | 1,88 | 9,7 | 1,71 |
| | | | | | |
| Mélange M22 | Confinement en enceinte climatique | | 1,97 | 7,9 | 1,82 |
| | | | | | |
| | Teneur en eau naturelle | | 2,09 | 4,5 | 2,00 |
| | | | | | |
| | Séchage en enceinte climatique | | 2,07 | 1,8 | 2,03 |
| AG4 | Pulvérisation de l'eau | immédiat | 1,67 | 19,4 | 1,40 |
| | | | | | |
| | Pulvérisation de l'eau | après 2 h | 1,52 | 19,4 | 1,27 |
| | | | | | |
| Mélange M43 | Confinement en enceinte climatique | | 1,74 | 17,2 | 1,48 |
| | | | | | |
| | Teneur en eau naturelle | | 1,89 | 9,4 | 1,73 |
| | | | | | |
| | Séchage en enceinte climatique | | 1,94 | 5,6 | 1,84 |

On a regroupé sur le tableau 6 les résultats des essais PCG effectués sur certains des mélanges dont les compositions sont données dans les tableaux 2 et 3.

**TABLEAU 6**

| **MELANGE** | **COMPOSITION** | **Teneur en eau W %** | **Densité sèche en PCG** |
|---|---|---|---|
| **AG2** | | | |
| **AG23** | 0/10 mm | 3,8 | 2,08 |
| | | | |
| **M22** | 50%0/10mm AG23 + 50%B15/25mm | 4,3 | 2,12 |
| | | | |
| **F22** | 50 % 0/3mm + 50 % B 15/25 mm | 4,4 | 2,12 |

| **AG4** | | | |
|---|---|---|---|
| **AG43** | 0/10 mm | 8,9 | 1,67 |
| | | | |
| **M43** | 30%0/10mmAG43 + 70%B15/25mm | 9,4 | 1,81 |
| | | | |
| **F42** | 30 % 0/3mm + 70 % B15/25 mm | 9,3 | 1,78 |

Une comparaison des tableaux 2,3 et 6 fait apparaître que les densités sèches des mélanges recomposés discontinus comportant à la fois des granulés et entre environ 30 % et environ 70 % de berlingots sont plus élevées que celles des mélanges ne comportant que des granulés, aussi bien avec l'essai VCPC qu'avec l'essai PCG, même si des valeurs des densités obtenues dans ce dernier cas sont supérieures à celles qui sont obtenues avec l'essai VCPC.

Par ailleurs le tableau 4 montre que la densité sèche obtenue avec l'essai VCPC augmente quand la fréquence de vibration transversale augmente. En revanche quel que soit le type d'essai, la densité augmente toujours quand la teneur en eau diminue. Cette caractéristique est illustrée par le tableau 5, dans le cas de l'essai VCPC.

On observe également sur les tableaux 2 à 6 que la densité des mélanges obtenus à partir de l'argile A2 est toujours supérieure à celle des mélanges obtenues à partir de l'argile A4. Cette caractéristique s'explique facilement par le fait que l'argile A2 présente à la fois une densité de grains plus élevée que l'argile A4 (voir le tableau 1) et un coefficient de fragmentabilité FR également plus élevé.

Il est à noter que la densité sèche d'un mélange recomposé continu (0-10 mm) obtenu à partir de l'argile A2 n'apporte pas d'amélioration sensible par rapport à l'argile naturelle A2 simplement broyée, en ce qui concerne les performances de densification. En revanche et comme l'illustre le tableau 7, l'essai VCPC révèle une densité sèche plus élevée lorsque les mélanges obtenus à partir de l'argile A2 contiennent des berlingots et cela pour un large domaine de la teneur en eau.

**TABLEAU 7**

| **A2** | **Densité sèche Proctor normal PN** | | | | **Densité sèche VCPC** | |
|---|---|---|---|---|---|---|
| Teneur en eau W% | Argile Naturelle | Argile Granulée | | Argile Naturelle | Argile Granulée | |
| | | Mélange 0/25mm M22 | Mélange 0/10mm AG23 | | Mélange 0/25mm M22 | Mélange 0/10mm AG23 |
| 0,2 | 1,93 | | | | | |
| 1,1 | | 1,92 | | | | |
| 1,8 | | | | | 2,03 | |
| 2,0 | 1,91 | | | | | |
| 2,2 | | | | 1,94 | | |
| 3,6 | | | | | | 1,86 |
| 3,9 | | | 1,89 | | | |
| 4,3 | | 1,94 | | | | |
| 4,5 | 1,88 | | | 1,95 | 2,00 | |
| 5,8 | 1,85 | | | | | |
| 7,5 | | 1,83 | | | | |
| 8,0 | 1,86 | | | 1,73 | 1,82 | |
| 9,8 | 1,85 | | | | | |

Dans le tableau 7 on a également porté les résultats obtenus au cours d'un essai de compactage Proctor normal PN. Cet essai est un essai de compactage normalisé permettant de déterminer la teneur en eau optimale du sol pour laquelle la masse volumique sèche atteinte est maximale. Le compactage est réalisé par la chute répétée, depuis une hauteur de 30,5 cm d'une dame de 2,496 kg sur le matériau mis en place dans un moule cylindrique. L'essai Proctor normal correspond à une énergie de compactage de 0,59 kj/dm³.

Dans le cas des mélanges obtenus à partir de l'argile A4, les densités sèches mesurées à la teneur en eau moyenne de 10 % sont regroupés dans le tableau 8.

**TABLEAU 8**

| **Réf** | **Composition %** | | | | **Densité sèche** | |
|---|---|---|---|---|---|---|
| Mélange | <3mm | 3-6mm | 6-10mm | B15/24 | VCPC | PCG |
| AG42 | 40 | 30 | 30 | 0 | 1,60 | |
| AG43 | 65 | 20 | 30 | 0 | 1,61 | 1,67 |
| AG44 | 45 | 55 | 0 | 0 | 1,61 | |
| M41 | 40,5 | 14 | 10,5 | 30 | 1,69 | |
| M42 | 32,5 | 10 | 7,5 | 50 | 1,73 | |
| M43 | 19,5 | 6 | 4,5 | 70 | 1,73 | 1,81 |
| M44 | 13,5 | 16,5 | 0 | 70 | 1,73 | |
| F42 | 30 | 0 | 0 | 70 | 1,73 | 1,78 |

En l'absence de berlingots dans le mélange (mélanges AG42,AG43,AG44), ce tableau montre que la densité sèche obtenue par l'essai VCPC est voisine de 1,60. En revanche, la présence de 30 à 70 % de berlingots dans le mélange (mélanges M41,M42,M43,M44,F42) permet d'obtenir, par l'essai VCPC une densité sèche comprise entre 1,69 et 1,73.

De plus, il est à noter que ce résultat est obtenu avec une fraction de granulés de dimensions inférieures à 3 mm pouvant descendre jusqu'à 15 à 20 % (mélange M44), ce qui limite sensiblement les poussières lors de l'utilisation du matériau.

Enfin, le tableau 9 permet de comparer, comme le tableau 7 dans le cas de l'argile A2, les résultats de l'essai Proctor normal PN et de l'essai VCPC appliqués à une argile naturelle A4 et aux mélanges AG43, F42 et M43, dont les compositions sont données dans les tableaux 2 et 3.

**TABLEAU 9**

| **Matériau** | **Essai Proctor normal PN** | | **Essai VCPC** | |
|---|---|---|---|---|
| | Teneur en eau % | Densité sèche | Teneur en eau % | Densité sèche |
| Argile A4 naturelle | 10 | 1,28 | 11,4 | 1,31 |
| AG43 | 8,4 | 1,55 | 8,9 | 1,61 |
| F42 | 10,2 | 1,56 | 9,3 | 1,73 |
| M43 | 9,9 | 1,55 | 9,4 | 1,73 |

On observe que la densité sèche d'un mélange recomposé continu (AG43) obtenu à partir de l'argile A4 apporte une amélioration sensible par rapport à l'argile naturelle A4 simplement broyée, en ce qui concerne les performances de densification. Toutefois, l'ajout de berlingots (mélanges F42 et M43) améliore encore sensiblement la densité sèche révélée par l'essai VCPC.

## Revendications

1. Matériau de colmatage formé de poudre d'argile compactée sous forme de granulés obtenus à partir d'agrégats, caractérisé par le fait qu'il comprend un mélange de granulés (29a,29b, 29c) de dimension maximale au plus égale à environ 10 mm et d'agrégats (15) de plus grandes dimensions, les agrégats étant de géométrie tridimensionnelle définie et délimités par des surfaces lisses.

2. Matériau de colmatage selon la revendication 1, caractérisé par le fait que les granulés et les agrégats sont formés de poudre d'argile compactée de la famille des smectites.

3. Matériau de colmatage selon l'une quelconque des revendications 1 et 2, caractérisé par le fait que les granulés comprennent un premier lot formé de granulés (29a) de dimension maximale inférieure à 3 mm, un deuxième lot formé de granulés (29b) de dimension maximale comprise entre 3 mm et 6 mm, et un troisième lot formé de granulés (29c) de dimension maximale comprise entre 6 mm et environ 10 mm.

4. Matériau de colmatage selon la revendication 3, caractérisé par le fait que les premier, deuxième et troisième lots constituent respectivement entre environ 13 % et environ 41 %, entre 0 % et environ 17 % et entre 0 % et environ 11 % en poids du matériau.

5. Matériau de colmatage selon l'une quelconque des revendications 1 à 4, caractérisé par le fait que le mélange comprend entre environ 30 % et environ 70 % en poids d'agrégats (15).

6. Matériau de colmatage selon l'une quelconque des revendications précédentes, caractérisé par le fait que les agrégats (15) sont tous identiques.

7. Matériau de colmatage selon la revendication 6, caractérisé par le fait que les agrégats (15) ont un volume unitaire d'environ 5 cm³.

8. Matériau de colmatage selon l'une quelconque des revendications 6 et 7, caractérisé par le fait que chaque agrégat (15) a deux faces bombées réunies l'une à l'autre selon quatre arêtes formant sensiblement un rectangle.

9. Matériau de colmatage selon la revendication 8, caractérisé par le fait que le rectangle présente une longueur d'environ 25 mm, l'épaisseur maximale entre les faces bombées étant d'environ 15 mm.

10. Procédé de fabrication d'un matériau de colmatage, caractérisé par le fait qu'il comprend les étapes suivantes :
- compactage d'une poudre d'argile (10), sous la forme d'agrégats (15) de géométrie tridimensionnelle définie et délimités par des surfaces lisses;
- concassage d'une première partie des agrégats (15), sous la forme de granulés (29) dont la dimension maximale est au plus égale à environ 10 mm ; et
- mélange des granulés (29) et d'une deuxième partie, non concassée, des agrégats (15).

11. Procédé selon la revendication 10, caractérisé par le fait qu'on effectue un tamisage des granulés (29) de façon à séparer ces derniers en un premier, un deuxième et un troisième lots correspond à des granulés (29a,29b,29c) dont la dimension maximale est respectivement inférieure à 3 mm, comprise entre 3 mm et 6 mm et comprise entre 6 mm et environ 10 mm, et qu'on mélange des granulés appartenant à chacun de ces trois lots avec la deuxième partie des agrégats (15).

12. Procédé selon la revendication 10, caractérisé par le fait qu'on mélange entre environ 30 % et environ 70 % en poids d'agrégats (15) avec entre environ 13 % et environ 41 % en poids de granulés (29a) appartenant au premier lot, entre 0 % et environ 17 % en poids de granulés (29b) appartenant au deuxième lot et entre 0 % et environ 11 % en poids de granulés (29c) appartenant au troisième lot.

13. Procédé selon l'une quelconque des revendications 9 à 11, caractérisé par le fait qu'on effectue le compactage de la poudre d'argile (10) sous la forme d'agrégats (15) dans une machine (12) à roues tangentielles (14) équipées de frettes.

## Patentansprüche

1. Verstopfungsmaterial, gebildet aus Tonpulver, verdichtet in Form von Granulaten, hergestellt aus Aggregaten,
**dadurch gekennzeichnet**,
daß es eine Mischung aus Granulaten (29a, 29b, 29c) mit einer maximalen Größe von ungefähr 10mm und Aggregaten (15) mit größeren Abmessungen umfaßt, wobei die Aggreate eine definierte dreidimensionale Geometrie aufweisen und durch glatte Flächen abgegrenzt sind.

2. Verstopfungsmaterial nach Anspruch 1, dadurch gekennzeichnet, daß die Granulate und die Aggregate durch verdichtetes Tonpulver aus der Familie der Smektide gebildet werden.

3. Verstopfungsmaterial nach einem der Ansprüche 1 und 2, dadurch gekennzeichnet, daß die Granulate ein erstes Los aus Granulat (29a) mit einer maximalen Abmessung von weniger als 3mm, ein zweites Los aus Granulat (29b) mit einer maximalen Abmessung zwischen 3mm und 6mm und ein drittes Los aus Granulat (29c) mit einer zwischen 6mm und ungefähr 10mm enthaltenen maximalen Abmessung umfassen.

4. Verstopfungsmaterial nach Anspruch 3, dadurch gekennzeichnet, daß das erste, zweite und dritte Los jeweils zwischen 13% und ungefähr 41%, zwischen 0% und ungefähr 17% und zwischen 0% und ungefähr 11% des Materialgewichts ausmachen.

5. Verstopfungsmaterial nach einem der Ansprüche 1 bis 4, dadurch gekennzeichnet, daß die Mischung zwischen ungefähr 30 und ungefähr 70 Gew.% Aggregate (15) enthält.

6. Verstopfungsmaterial nach einem der vorangehenden Ansprüche, dadurch gekennzeichnet, daß die Aggregate (15) alle gleich sind.

7. Verstopfungsmaterial nach Anspruch 6, dadurch gekennzeichnet, daß die Aggregate (15) ein einheitliches Volumen von ungefähr 5 cm³ haben.

8. Verstopfungsmaterial nach einem der Ansprüche 6 und 7, dadurch gekennzeichnet, daß jedes Aggregat (15) zwei bauchige Flächen aufweist, die durch vier Kanten miteinander verbunden sind, die im wesentlichen ein Rechteck bilden.

9. Verstopfungsmaterial nach Anspruch 8, dadurch gekennzeichnet, daß das Rechteck eine Länge von ungefähr 25mm aufweist, wobei die maximale Dicke zwischen den bauchigen Flächen ungefähr 15mm beträgt.

10. Verfahren zur Herstellung eines Verstopfungsmaterials, dadurch gekennzeichnet, daß es die folgenden Schritte umfaßt:
- Verdichten eines Tonpulvers (10) zu Aggregaten (15) von dreidimensionaler Geometrie, abgegrenzt durch glatte Flächen,
- Grobzerkleinern eines ersten Teils der Aggregate (15) zu Granulaten (29), deren maximale Abmessung höchstens gleich ungefähr 10mm beträgt; und
- Mischen der Granulate (29) und eines zweiten, nicht grobzerkleinerten Teils der Aggregate (15).

11. Verfahren nach Anspruch 10, dadurch gekennzeichnet, daß man eine Siebung der Granulate (29) durchführt, um diese letzeren in ein erstes, ein zweites und ein drittes Los zu trennen, die Granulaten (29a,29b,29c) entsprechen, deren Abmessung jeweils kleiner als 3mm ist, zwischen 3mm und 6mm enthalten ist und zwischen 6mm und ungefähr 10mm enthalten ist, und daß man Granulate, die zu jedem der drei Lose gehören, mit dem zweiten Teil der Aggregate (15) mischt.

12. Verfahren nach Anspruch 10, dadurch gekennzeichnet, daß man zwischen ungefähr 30 und ungefähr 70 Gew.% Aggregate (15) mischt mit zwischen ungefähr 13 und ungefähr 41 Gew.% des zu dem ersten Los gehörenden Granulats (29a), zwischen 0 und ungefähr 41 Gew.% des zu dem zweiten Los gehörenden Granulats (29b) und zwischen 0 und ungefähr 11 Gew.% des zu dem dritten Los gehörenden Granulats (29c).

13. Verfahren nach einem der Ansprüche 9 bis 11, dadurch gekennzeichnet, daß man die Verdichtung des Tonpulvers (10) zu Aggregaten (15) in einer Maschine (12) durchführt, die mit Tangentialrädern mit Matrizenmänteln ausgerüstet ist.

## Claims

1. Binding material formed from compacted clay powder in the form of granules obtained from aggregates, characterized in that it comprises a mixture of granules (29a, 29b, 29c) of maximum size at the most approximately 10 mm and aggregates (15) having larger dimensions and a clearly defined, three-dimensional geometry bounded by smooth surfaces.

2. Binding material according to claim 1, characterized in that the granules and aggregates are formed from compacted clay powder from the family of smectites.

3. Binding material according to either of the claims 1 and 2, characterized in that the granules comprise a first batch formed from granules (29a) with a maximum size below 3 mm, a second batch formed from granules (29b) with a maximum size between 3 and 6 mm and a third batch formed from granules (29c) with a maximum size between 6 and approximately 10 mm.

4. Binding material according to claim 3, characterized in that the first, second and third batches respectively constitute between approximately 13% and approximately 41%, between 0% and approximately 17% and between 0% and approximately 11% by weight of the material.

5. Binding material according to any one of the claims 1 to 4, characterized in that the mixture comprises between approximately 30% and approximately 70% by weight aggregates (15).

6. Binding material according to any one of the preceding claims, characterized in that the aggregates (15) are all identical.

7. Binding material according to claim 6, characterized in that the aggregates (15) have a unit volume of approximately 5 cm³.

8. Binding material according to either of the claims 6 and 7, characterized in that each aggregate (15) has two convex faces joined to one another along four edges substantially forming a rectangle.

9. Binding material according to claim 8, characterized in that the rectangle has a length of approximately 25 mm, the maximum thickness between the convex faces being approximately 15 mm.

10. Process for the production of a binding material, characterized in that it comprises the following stages:
- compacting a clay powder (10), in the form of aggregates (15) with a clearly defined, three-dimensional geometry, bounded by smooth surfaces,
- crushing a first part of the aggregates (15), in the form of granules (29), whose maximum size is at the most approximately 10 mm and
- mixing the granules (29) and a first, uncrushed part of the aggregates (15).

11. Process according to claim 10, characterized in that a screening of the granules (29) takes place so as to separate them into a first, a second and a third batches corresponding to granules (29a, 29b, 29c) whose maximum sizes are respectively below 3 mm, between 3 and 6 mm and between 6 and approximately 10 mm and the granules belonging to each of these three batches are mixed with the second part of the aggregates (15).

12. Process according to claim 10, characterized in that between approximately 30% and approximately 70% by weight of the aggregates (15) are mixed with between approximately 13% and approximately 41% by weight of granules (29a) belonging to the first batch, between 0 and approximately 17% by weight of granules (29b) belonging to the second batch and between 0 and approximately 11% by weight of granules (29c) belonging to the third batch.

13. Process according to any one of the claims 9 to 11, characterized in that the compacting of the clay powder (10) in the form of aggregates (15) takes place in a machine (12) having tangential wheels (14) and equipped with rings.
